# EUROPÄISCHE PATENTANMELDUNG

(11) **EP 1 826 192 A1**
(43) Veröffentlichungstag der Anmeldung: **29.08.2007**
(21) Anmeldenummer: 07001949.2
(22) Anmeldetag: 30.01.2007
(51) Int. Cl.: C04B 35/505, B22C 9/04, B22D 15/00

(54) **Werkzeug zum Herstellen eines Gussteils und Verfahren zum Herstellen des Werkzeugs**

(30) Priorität: 03.02.2006 DE 102006005057
(71) Anmelder: ACCESS e. V., 52072 Aachen (DE)
(72) Erfinder: Hübner, Günter, 52159 Roetgen (DE)
(74) Vertreter: Bittner, Thomas L.

(57) **Zusammenfassung**

Die Erfindung betrifft ein Werkzeug zum Herstellen eines Gußteils, insbesondere eines Triebwerkbauteils oder eines Motorenbauteils, aus einer reaktiven Nichteisenmetallschmelze mit einer Gußform, die einen mit der reaktiven Nichteisenmetallschmelze in Kontakt kommenden Frontschichtbereich und einen den Frontschichtbereich mechanisch stabilisierenden Backupschicht-Bereich aufweist, dadurch gekennzeichnet, daß der Frontschichtbereich aus mindestens einem Seltenerdoxid und mindestens einem weiteren Metalloxid besteht, wobei das mindestens eine weitere Metalloxid aus der Gruppe der Oxide folgender Metalle ausgewählt ist: Titan und Nickel. Weiterhin betrifft die Erfindung ein Verfahren zum Herstellen des Werkzeuges und die Verwendung des Werkzeuges zur Herstellung eines Bauteils.

## Beschreibung

Die Erfindung betrifft ein Werkzeug zum Herstellen eines Gußteils, insbesondere eines Triebwerkbauteils oder eines Motorenbauteils, aus einer reaktiven Nichteisenmetallschmelze mit einer Gußform sowie ein Verfahren zum Herstellen des Werkzeuges und die Verwendung des Werkzeuges zur Herstellung eines Bauteils.

### Hintergrund der Erfindung

Die Nutzung von Gußformen erfaßt deren Verwendung zur Herstellung von Gußteilen verschiedenster Art. Hierbei wird üblicherweise eine Schmelze eines Gußmaterials in einem Hohlraum der Gußform eingebracht. Anschließend erstarrt das Gußmaterial, wodurch das Gußteil mit einer äußeren Form gebildet wird, welche der Gußform entspricht. Anschließend wird das Gußteil aus der Gußform entfernt. Im Besonderen werden oftmals dünnwandige Gussformen verwendet, die in der Feingusstechnologie als Formschalen bezeichnet werden

In der Feingußtechnologie werden beispielsweise Werkstoffe auf der Basis intermetallischer Verbindungen zum Herstellen von Gußteilen verwendet, insbesondere für Hochtemperatur-Anwendungen in Antriebsmaschinen. Als besonders geeignet werden γ-Titan-Aluminide (y-TiAl) und Nickel-Aluminide sowie Nickelbasislegierugen angesehen. Im Vergleich zu herkömmlichen Titan-Werkstoffen zeichnen sich die TiAl-Legierungen durch bessere Kriecheigenschaften und eine geringere Oxidationsanfälligkeit aus.

In dem Dokument DE 103 46 953 A1 werden ein Werkzeug zum Herstellen von Gußteilen sowie ein Verfahren zum Herstellen des Werkzeuges offenbart. Die bekannte Gußform ist insbesondere zum Verarbeiten von TiAl-Legierungen geeignet. Die Gußform wird unter Verwendung von Schlickern im Tauch- und Besandungsverfahren hergestellt. Hierbei wird nach dem Bereitstellen eines Wachsrohlings, dessen Form der des zu gießenden Gußteils entspricht, der Wachsrohling mit einer Schlickermasse wiederholt beschichtet, besandet und anschließend getrocknet und ausgehärtet. Abschließend wird der Wachsrohling aus der so gebildeten Gußform entfernt. Zur Herstellung der bekannten Gußform wird eine Schlickermasse bestehend aus Wasser, Yttriumoxid, Magnesiumoxid und Kalziumoxid verwendet. Auf diese Weise entsteht eine Gußform, bei der zumindest ein mit der reaktiven Nichteisenschmelze in Kontakt kommender Bereich aus Yttriumoxid, Magnesiumoxid und Kalziumoxid besteht.

Im Zusammenhang mit der Verwendung unterschiedlicher Schlickerzusammensetzungen ist weiterhin bekannt, daß den Schlickern neben den keramischen Füllstoffen und dem Bindersystem auf dieses abgestimmte weitere Zugabestoffe beigefügt werden können, insbesondere Verflüssiger, Benetzer, Verdicker und Entschäumer. Verflüssiger verbessern die Verlaufseigenschaften und tragen zu einer Beeinflussung der Viskosität bei. Benetzungsmittel verbessern die Benetzbarkeit der Wachsrohlinge oder bereits vorhandener Schichten beim Tauchen. Der Schlicker reagiert schon bei Zugabe von geringsten Mengen beider Komponenten, zeigt aber bei leichter "Überdosierung" keine starke Empfindlichkeit. Mittels Zugabe von Verdikkern kann eine zu geringe Viskosität nachreguliert werden. Verdicker sind selbst in geringsten Konzentrationen sehr wirksam und müssen in sehr kleinen Mengen und unter ständigem Rühren eingebracht werden, um eine Verklumpung des Schlickers zu vermeiden. Der Entschäumer dient in erster Linie zur Verhinderung der Blasenbildung auf der Schlickeroberfläche, die bei der Gußformherstellung zu Fehlstellen führen können. Auch Säuren und Basen können zugesetzt werden. In der Regel sind aufwendige und langwierige Untersuchungen und Versuche notwendig, um ein für bestimmte Anwendungszwecke geeignetes Schlickersystem zu schaffen.

Zum Verarbeiten von intermetallischen Verbindungen, insbesondere von reaktiven TiAl-Legierungen, sind weiterhin Gußformen / Formschalen bekannt, bei denen Frontschichten, d. h. die dem Hohlraum in der Gußform, in welchen die Schmelze eingebracht wird, zugewandten Oberflächenbereiche der Gußform / Formschale aus Al₂O₃ / Y₂O₃ gebildet sind (G. W. Dickhues: Feingußtechnologie für intermetallische γ-TiA1-Legierungen, Reihe 5: Grund- und Werkstoffe, Nr. 369, VDI-Verlag GmbH, 1994). Mittels Tauchen und Besanden im Rahmen des bekannten Tauchverfahrens werden die auch als Formschalen bezeichneten Gußformen auf Basis des Systems Al₂O₃ / Y₂O₃ bzw. Al₂O₃ hergestellt.

Da bei früheren Feingußverfahren Schlicker verwendet wurden, die neben unterschiedlichsten keramischen Füllersystemen in erster Linie Binder in Form von wäßrigen oder alkoholischen SiO₂-Dispersionen (Kieselsäure-Sol oder Ethylsilikat) enthalten, ist man nach Dickhues bestrebt, SiO₂-freie Formschalen herzustellen. Der Grund hierfür liegt darin, daß SiO₂ durch reaktive Schmelzen, wie Legierungen auf Basis von TiAl oder NiAl, in SiO₂-haltigen Formschalen reduziert werden kann. Die Folge ist eine erhebliche Sauerstoffaufnahme der Schmelze, die drastische Festigkeitseinbußen der Werkstoffe nach sich ziehen kann. Außerdem kann die Wechselwirkung zwischen Schmelze und Formschalen-Keramik zu starken Erosionen führen, die eine Zerstörung der Formschale / Gußform, die Aufnahme keramischer Partikel durch die Schmelze und / oder schlechte Gußoberflächen verursachen können. Als Binder für den Schlicker der Frontschichten der Gußform wird bei Dickhues Acrylsäure-Ester verwendet.

Neben Untersuchungen zur Herstellung geeigneter Gußformen / Formschalen wurden von Dickhues auch Versuche zur Herstellung von Schmelztiegeln unternommen, welche zum Schmelzen des anschließend zu gießenden Materials genutzt werden. Mittels Tauchen in einen Y₂O₃-Titanchelat-Schlicker und Besanden mit Y₂O₃-Sand wurden keramische Frontschichten eines Schmelztiegels erzeugt. Es konnten jedoch keine Schmelztiegel mit einer Frontschicht auf Basis von Yttriumoxid reproduzierbar hergestellt werden. Beim Brennen der Gußformen bildeten sich stets starke Risse, weshalb die Schmelztiegel unbrauchbar waren.

Die Ursachen dieser Rißbildung sind vermutlich vor allem in einem zu schlechten Versintern der Yttriumoxidpartikel zu einer mechanisch stabilen Schicht zu suchen.

### Zusammenfassung der Erfindung

Aufgabe der Erfindung ist es, ein Werkzeug zum Herstellen eines Gußteils aus einer reaktiven Nichteisenschmelze mit einer Gußform sowie ein Verfahren zum Herstellen des Werkzeuges zu schaffen, bei dem eine zuverlässige reproduzierbare Fertigung der Gußform ermöglicht wird.

Diese Aufgabe wird erfindungsgemäß durch ein Werkzeug zum Herstellen eines Gußteils nach dem unabhängigen Anspruch 1 sowie ein Verfahren zum Herstellen eines Werkzeuges nach dem unabhängigen Anspruch 12 gelöst. Darüber hinaus bezieht sich der unabhängige Anspruch 26 auf die Verwendung eines Werkzeuges zum Gießen eines Gußteils.

Erfindungsgemäß ist ein Werkzeug zum Herstellen eines Gußteils, insbesondere eines Triebwerkbauteils oder eines Motorenbauteils, aus einer reaktiven Nichteisenmetallschmelze mit einer Gußform geschaffen, die einen mit der reaktiven Nichteisenmetallschmelze in Kontakt kommenden Frontschichtbereich und einen den Frontschichtbereich mechanisch stabilisierenden Backupschicht-Bereich aufweist, wobei der Frontschichtbereich aus mindestens einem Seltenerdoxid und mindestens einem weiteren Metalloxid besteht, wobei das mindestens eine weitere Metalloxid aus der Gruppe der Oxide folgender Metalle ausgewählt ist: Titan und Nickel.

Nach einem weiteren Aspekt der Erfindung ist ein Verfahren zum Herstellen eines Werkzeuges für die Fertigung eines Gußteils, insbesondere eines Triebwerkbauteils oder eines Motorenbauteils, aus einer reaktiven Nichteisenmetallschmelze geschaffen, wobei das Verfahren die folgenden Schritte umfaßt: Bereitstellen eines Wachsrohlings mit einer dem zu gießenden Gußteil nachgebildeten äußeren Form; Ausbilden einer Gußform mit einem mit der reaktiven Nichteisenmetallschmelze in Kontakt kommenden Frontschichtbereich und einem den Frontschichtbereich mechanisch stabilisierenden Backupschicht-Bereich, indem der Wachsrohling unter Verwendung mindestens einer Schlickermasse zumindest einmal beschichtet wird; Trocknen und Härten der Gußform; Entfernen des Wachsrohlings aus der Gußform und Brennen der Gußform; wobei der Frontschichtbereich der Gußform als Bereich gebildet wird, der aus mindestens einem Seltenerdoxid und mindestens einem weiteren Metalloxid besteht, wobei das mindestens eine weitere Metalloxid aus der Gruppe der Oxide folgender Metalle ausgewählt ist: Titan und Nickel.

Die Erfindung hat gegenüber dem Stand der Technik insbesondere den Vorteil, daß die Sintertemperatur für die Frontschichtbereich herabgesetzt ist, so daß ein verbessertes Versintern und letztlich verbesserte mechanische Eigenschaften erreicht werden.

In einer bevorzugten Ausgestaltung ist vorgesehen, daß bei dem Gußwerkzeug als das mindestens eine weitere Metalloxid ein Metalloxid verwendet wird, welches ein arteigenes Metalloxid für die zum Gießen mit dem Gußwerkzeug zu verwendende, reaktive Nichteisenschmelze ist. Es wird so eine mögliche Kontamination der Nichteisenschmelze mit Fremdelementen minimiert oder sogar ganz verhindert, was dann in gleicher Weise für das Gußteil gilt. Die Bildung unerwünschter Fremdphasen im Gußteil wird verhindert. Bei einer zweckmäßigen Ausführungsform kann die Nutzung nur genau eines arteigenen Metalloxides für den Frontschichtbereich vorgesehen sein. Für den Fall des Gießens einer Schmelze auf Basis einer Titanlegierung oder eines Titanaluminides wird deshalb in einer Ausgestaltung ein Titanoxid für das Gußwerkzeug verwendet. In ähnlicher Weise ist es zweckmäßig, bei dem Gußwerkzeug für eine Schmelze auf Basis einer Nickellegierung ein Nickeloxid zu nutzen. Die Nutzung eines oder mehrerer arteigener Metalloxide hat insbesondere den Vorteil einer zusätzlich verminderten Sauerstoffaufnahme der Schmelze beim Herstellen des Gußteils. Auch wird das Sinterverhalten weiter verbessert.

Eine zweckmäßige Ausgestaltung der Erfindung sieht vor, daß das mindestens eine Seltenerdoxid Yttriumoxid ist.

Eine zweckmäßige Ausgestaltung der Erfindung sieht vor, daß das Yttriumoxid eine Reinheit von größer als 99.9% aufweist, wodurch Probleme vermieden werden, die aufgrund von Fremdstoffen in dem Frontschichtbereich auftreten können.

Bei einer zweckmäßigen Fortbildung der Erfindung kann vorgesehen sein, daß das Gewichtsverhältnis zwischen dem mindestens einen Seltenerdoxid und dem mindestens einen Metalloxid mehr als 10:1 beträgt.

Zweckmäßig sind bei einer Ausgestaltung der Erfindung der Frontschichtbereich und / oder der Backupschicht-Bereich im Tauch- / Besandungsverfahren hergestellt. Dieses Verfahren hat gegenüber anderen Verfahren zur Herstellung von Gußformen / Formschalen den Vorteil, daß auch Konturen mit kleinen Abmessungen des dem herzustellenden Gußteil nachgebildeten Wachsrohlings zuverlässig beschichtet werden.

Um den störenden Einfluß von SiO₂ im Frontschichtbereich zu minimieren, ist bei einer vorteilhaften Weiterbildung der Erfindung vorgesehen, daß die Gußform in dem mit der reaktiven Nichteisenmetallschmelze in Kontakt kommenden Frontschichtbereich SiO₂ in einem Umfang von weniger als 0,1 Gewichts-% enthält. Dieses vermeidet ungewünschte Reaktionen des Materials des Frontschichtbereiches mit der Schmelze.

Eine bevorzugte Ausgestaltung der Erfindung sieht vor, daß die Gußform im Frontschichtbereich und im Backupschicht-Bereich eine offene Porosität aufweist, wodurch die Gußform gasdurchlässig ist. Bevorzugt ist, daß die Gußform im Frontschichtbereich und im Backupschicht-Bereich Poren aufweist, deren Volumenanteil zwischen 20 % und 40 % liegt.

Bei einer zweckmäßigen Fortbildung der Erfindung kann vorgesehen sein, daß die Gußform im Frontschichtbereich eine Oberflächenrauhigkeit (Ra) von besser als 3,2µm aufweist. Solche qualitativ hochwertigen Oberflächen sind insbesondere für strömungstechnische Anwendungen in Triebwerksbauteilen und Motorenbauteilen vorteilhaft.

Bei einer vorteilhaften Ausführungsform ist vorgesehen, daß die Gußform eine Festigkeit von mehr als 13 MPa aufweist. Solche Festigkeiten der Gußform sind insbesondere für Schleudergießverfahren geeignet.

Zweckmäßig ist der Backupschicht-Bereich unter Verwendung von Aluminiumoxid in verschiedenen Körnungen gebildet.

Bei einer zweckmäßigen Fortbildung der Erfindung ist vorgesehen, daß der Backupschicht-Bereich unter Verwendung wenigstens eines einen SiO₂-haltigen, wäßrigen Binder umfassenden Schlickers hergestellt ist. Auf diese Weise kann die stärkere Bindungswirkung von SiO₂ genutzt werden, die zu erhöhten Festigkeiten der Backupschicht und damit der gesamten Gußform führt.

Bei einer bevorzugten Weiterbildung der Erfindung wird eine weitere Herabsetzung der Sintertemperatur dadurch erreicht, daß der Frontschichtbereich unter Verwendung eines sehr feinkörnigen Pulvers gebildet ist, insbesondere mittels eines Pulvers aus Nanopartikeln wie beispielsweise Yttriumoxid-Nanopulver. Von Nanopulvern ist bekannt, daß ihre Sintertemperatur bis zu einige 100 K unterhalb der Sintertemperatur von mikroskaligem Pulvern liegt.

Zur weiteren Herabsetzung der Sintertemperatur sieht eine Ausgestaltung der Erfindung vor, eine Mischung aus dem mindestens einen Seltenerdoxid und wenigstens einem arteigenen Oxid zu verwenden, nämlich wenigstens einem Oxid der in der Schmelze hauptsächlich auftretenden Metalle, beispielsweise ein Titanoxid, insbesondere TiO₂, im Fall einer oder mehrerer Titanlegierungen. In ähnlicher Weise ist es zweckmäßig, im Fall einer Schmelze auf Basis einer oder mehrerer Nickellegierungen wenigstens ein Nickeloxid in der Fronschichtbereich zu nutzen. Auch die Verwendung genau eines arteigenen Metalloxides kann vorgesehen sein.

Das Werkzeug mit der Gußform kann zum Gießen eines Gußteils verwendet werden, indem eine Nichteisenmetallschmelze in die Gußform eingebracht, die eingebrachte Nichteisenmetallschmelze in der Gußform abgekühlt und erstarrt wird, so daß ein Gußteil gebildet wird, und das Gußteil aus der Gußform entformt wird.

Die abhängigen Ansprüche des Verfahrens zum Herstellen eines Werkzeuges für die Fertigung eines Gußteils weisen die in Verbindung mit zugehörigen Merkmalen in den abhängigen Ansprüchen zu dem Werkzeug zum Herstellen eines Gußteils genannten Vorteile entsprechend auf.

### Beschreibung bevorzugte Ausführungsformen der Erfindung

Im Folgenden wird die Erfindung anhand von bevorzugten Ausführungsbeispielen näher erläutert.

Die Herstellung einer Gußform oder von Formschalen geht von dem Tauch- / Besandungsverfahren aus, welches als solches auf dem Gebiet der Feingußtechnologie bekannt ist, und umfaßt die folgenden Verfahrenschritten:
1) Tauchen eines Wachsmodells in einen keramischen Schlicker
2) Besanden des getauchten Wachsmodells mit einem Keramikpulver
3) Trocknen des besandeten Wachsmodells
4) eventuelle Wiederholung der Schritte 1) bis 3)
5) Auswachsen der Grünform
6) Brennen der Grünform

Es werden mindestens zwei unterschiedliche Schlicker verwendet, einer zum Erzeugen eines einem späteren Gußteil zugewandten Frontschicht-Bereiches (FS) und eines weiteren zum Erzeugen eines mechanisch stabilisierenden Backupschicht-Bereiches (BS). Die Besandungsmaterialien sind an die Schlicker angepaßt.

Die keramischen Komponenten des aus einer wäßrigen Lösung hergestellten Schlickers für den Frontschicht-Bereich sind Y₂O₃ -Pulver mit Korngrößen zwischen 1 µm und 50 µm und einer Reinheit von besser als 99.9 % sowie TiO₂ mit einer Korngröße von weniger als 10 µm. Der Gewichtsanteil dieser keramischen Stoffe beträgt zusammen mehr als 80%. Ihr relativer Anteil (Y₂O₃ / TiO₂) zueinander beträgt mehr als 10:1. Die verbleibenden Gewichtsanteile des Schlickers entfallen auf Wasser, einen wasserlöslichen, SiO₂-freien Binder und wahlweise weitere Additive wie in der Feingußtechnologie übliche Verflüssiger, Benetzer und / oder Entschäumer. Der Schlicker stellt eine Gemenge der verschiedenen Komponenten dar, wie dies für solche Schlickermassen üblich ist und was unabhängig von der hier beschriebenen Ausführungsform der Fall ist.

Für den Backupschicht-Bereich wird ein weiterer Schlicker verwendet, der einen Feststoffanteil von etwa 60 % aus Aluminiumoxidpulver gemischt aus Pulvern mit drei unterschiedlichen Körnungen. Weitere Bestandteile sind wässriger, SiO₂-haltiger Binder auf Basis von Kieselsäure, Wasser, Benetzer und Entschäumer.

Zum Ausbilden des Frontschicht-Bereiches wird ein Wachsrohling, welcher in seiner äußeren Form einem später mit der Gußform herzustellendem Gegenstand entspricht, in den Schlicker für die Frontschicht getaucht. Nach dem Abtropfen des Schlickers wird der getauchte Wachsrohling mit Y₂O₃-Pulvern mit einer Reinheit von besser als 99.9 % und einem Korndurchmesser im Bereich 50 µm bis 250 µm besandet. Ein geringer Feinkornanteil ist hierbei vorteilhaft. Diese Verfahrenschritte werden mit zwischenzeitlicher Trocknung der Schichten bis zur Erzielung der gewünschten Schichtdicke der Frontschicht mehrfach wiederholt.

Zum Ausbilden des Backupschicht-Bereiches wird der Wachsrohling mit dem hierauf gebildeten Frontschicht-Bereich in den weiteren Schlicker für den Backupschicht-Bereich getaucht. Anschließend wird getrocknet und besandet mit einer Mischung aus kommerziellen Al₂O₃-Pulvern mit drei unterschiedlichen Körnungen im Bereich von 10 µm bis 250 µm. Auch diese Verfahrenschritte werden mit zwischenzeitlicher Trocknung der Schichten bis zur Erzielung der gewünschten Schichtdicke des Backupschicht-Bereiches mehrfach wiederholt.

Nach letztmaligem Eintauchen in den weiteren Schlicker für den Backupschicht-Bereich erfolgt die Endtrocknung der Grünform für etwa 48 h bei Raumtemperatur. Das anschließende Auswachsen des Wachsrohlings aus der Grünform erfolgt mittels überhitztem Wasserdampf in einem Dampfautoklaven.

Das Brennen der ausgewachsten Gußform / Formschale erfolgt an Luft nach einem vorgegebenen Temperatur-Zeitprofil. Das Zeitprofil ist insbesondere charakterisiert durch eine definierte Aufheizrate, mindestens einen Haltepunkt bei einer definierten Temperatur unterhalb von 800° C und einer maximalen Temperatur unterhalb von 1600 °C. Das Abkühlen erfolgt langsam in einem abgeschalteten Ofen. Es schließt sich eine Reinigung der Formschale an, bevor diese für den Abguß verwendet werden kann.

Die in der vorstehenden Beschreibung und den Ansprüchen offenbarten Merkmale der Erfindung können sowohl einzeln als auch in beliebiger Kombination für die Verwirklichung der Erfindung in ihren verschiedenen Ausführungsformen von Bedeutung sein.

## Patentansprüche

1. Werkzeug zum Herstellen eines Gußteils, insbesondere eines Triebwerkbauteils oder eines Motorenbauteils, aus einer reaktiven Nichteisenmetallschmelze mit einer Gußform, die einen mit der reaktiven Nichteisenmetallschmelze in Kontakt kommenden Frontschichtbereich und einen den Frontschichtbereich mechanisch stabilisierenden Backupschicht-Bereich aufweist, **dadurch gekennzeichnet, daß** der Frontschichtbereich aus mindestens einem Seltenerdoxid und mindestens einem weiteren Metalloxid besteht, wobei das mindestens eine weitere Metalloxid aus der Gruppe der Oxide folgender Metalle ausgewählt ist: Titan und Nickel.

2. Werkzeug nach Anspruch 1, **dadurch gekennzeichnet, daß** das mindestens eine Seltenerdoxid Yttriumoxid ist.

3. Werkzeug nach Anspruch 2, **dadurch gekennzeichnet, daß** das Yttriumoxid eine Reinheit von größer als 99.9 % aufweist.

4. Werkzeug nach einem der vorangehenden Ansprüche, **dadurch gekennzeichnet, daß** das Gewichtsverhältnis zwischen dem mindestens einen Seltenerdoxid und dem mindestens einen Metalloxid mehr als 10:1 beträgt.

5. Werkzeug nach einem der vorangehenden Ansprüche, **dadurch gekennzeichnet, daß** der Frontschichtbereich und / oder der Backupschicht-Bereich im Tauch- / Besandungsverfahren hergestellt sind.

6. Werkzeug nach einem der vorangehenden Ansprüche, **dadurch gekennzeichnet, daß** die Gußform in dem mit der reaktiven Nichteisenmetallschmelze in Kontakt kommenden Frontschichtbereich SiO₂ in einem Umfang von weniger als 0,1 Gewichts-% enthält.

7. Werkzeug nach einem der vorangehenden Ansprüche, **dadurch gekennzeichnet, daß** die Gußform im Frontschichtbereich und im Backupschicht-Bereich eine offene Porosität aufweist, wodurch die Gußform gasdurchlässig ist.

8. Werkzeug nach Anspruch 7, **dadurch gekennzeichnet, daß** die Gußform im Frontschichtbereich und im Backupschicht-Bereich Poren aufweist, deren Volumenanteil zwischen 20 % und 40 % liegt.

9. Werkzeug nach einem der vorangehenden Ansprüche, **dadurch gekennzeichnet, daß** die Gußform im Frontschichtbereich eine Oberflächenrauhigkeit (Ra) von besser als 3,2 µm aufweist.

10. Werkzeug nach einem der vorangehenden Ansprüche, **dadurch gekennzeichnet, daß** die Gußform eine Festigkeit von mehr als 13 MPa aufweist.

11. Werkzeug nach einem der vorangehenden Ansprüche, **dadurch gekennzeichnet, daß** der Backupschicht-Bereich unter Verwendung von Aluminiumoxid in verschiedenen Körnungen gebildet ist.

12. Verfahren zum Herstellen eines Werkzeuges für die Fertigung eines Gußteils, insbesondere eines Triebwerkbauteils oder eines Motorenbauteils, aus einer reaktiven Nichteisenmetallschmelze, wobei das Verfahren die folgenden Schritte umfaßt:
- Bereitstellen eines Wachsrohlings mit einer dem zu gießenden Gußteil nachgebildeten äußeren Form;
- Ausbilden einer Gußform mit einem mit der reaktiven Nichteisenmetallschmelze in Kontakt kommenden Frontschichtbereich und einem den Frontschichtbereich mechanisch stabilisierenden Backupschicht-Bereich, indem der Wachsrohling unter Verwendung mindestens einer Schlickermasse zumindest einmal beschichtet wird;
- Trocknen und Härten der Gußform;
- Entfernen des Wachsrohlings aus der Gußform; und
- Brennen der Gußform;
wobei der Frontschichtbereich der Gußform als Bereich gebildet wird, der aus mindestens einem Seltenerdoxid und mindestens einem weiteren Metalloxid besteht, wobei das mindestens eine weitere Metalloxid aus der Gruppe der Oxide folgender Metalle ausgewählt ist: Titan und Nickel.

13. Verfahren nach Anspruch 12, **dadurch gekennzeichnet, daß** als das mindestens eine Seltenerdoxid Yttriumoxid verwendet wird.

14. Verfahren nach Anspruch 13, **dadurch gekennzeichnet, daß** das Yttriumoxid mit einer Reinheit von größer als 99.9 % verwendet wird.

15. Verfahren nach einem der Ansprüche 12 bis 14, **dadurch gekennzeichnet, daß** ein Gewichtsverhältnis zwischen dem mindestens einen Seltenerdoxid und dem mindestens einen Metalloxid auf mehr als 10:1 1 eingestellt wird.

16. Verfahren nach einem der Ansprüche 12 bis 15, **dadurch gekennzeichnet, daß** der Frontschichtbereich und / oder der Backupschicht-Bereich beim Ausbilden der Gußform im Tauch- / Besandungsverfahren hergestellt werden, indem der Wachsrohling einmal oder mehrmals in wenigstens einen Schlicker getaucht und anschließend wahlweise besandet wird.

17. Verfahren nach einem der Ansprüche 12 bis 16, **dadurch gekennzeichnet, daß** der mindestens eine Schlickermasse zumindest teilweise mit Pulver des mindestens einen Seltenerdoxids oder des mindestens einen Metalloxids gebildet wird, das eine Korngröße im Nanometerbereich aufweist.

18. Verfahren nach einem der Ansprüche 12 bis 17, **dadurch gekennzeichnet, daß** der mindestens eine Schlickermasse wasserbasiert ist.

19. Verfahren nach einem der Ansprüche 12 bis 18, **dadurch gekennzeichnet, daß** die Gußform zumindest in dem mit der reaktiven Nichteisenmetallschmelze in Kontakt kommenden Frontschichtbereich SiO₂ in einem Umfang von weniger als 0,1 Gewichts-% enthaltend hergestellt wird.

20. Verfahren nach einem der Ansprüche 12 bis 19, **dadurch gekennzeichnet, daß** bei der Gußform im Frontschichtbereich und im Backupschicht-Bereich eine offene Porosität gebildet wird, wodurch die Gußform gasdurchlässig ist.

21. Verfahren nach Anspruch 20, **dadurch gekennzeichnet, daß** die Gußform im Frontschichtbereich und im Backupschicht-Bereich mit Poren gebildet wird, deren Volumenanteil zwischen 20 % und 40 % liegt.

22. Verfahren nach einem der Ansprüche 12 bis 21, **dadurch gekennzeichnet, daß** die Gußform im Frontschichtbereich mit einer Oberflächenrauhigkeit (Ra) von besser als 3,2 µm hergestellt wird.

23. Verfahren nach einem der Ansprüche 12 bis 22, **dadurch gekennzeichnet, daß** die Gußform mit einer Festigkeit von mehr als 13 MPa gebildet wird.

24. Verfahren nach einem der Ansprüche 12 bis 23, **dadurch gekennzeichnet, daß** der Backupschicht-Bereich unter Verwendung von Aluminiumoxid in verschiedenen Körnungen gebildet wird.

25. Verfahren nach einem der Ansprüche 12 bis 24, **dadurch gekennzeichnet, daß** als das mindestens eine weitere Metalloxid ein zu der reaktiven Nichteisenmetallschmelze arteigenes Metalloxid verwendet wird.

26. Verwendung einer Gußform nach einem der Ansprüche 1 bis 11 zum Gießen eines Gußteils, indem eine Nichteisenmetallschmelze in die Gußform eingebracht, die eingebrachte Nichteisenmetallschmelze in der Gußform abgekühlt und erstarrt wird, so daß ein Gußteil gebildet wird, und das Gußteil aus der Gußform entformt wird.

27. Verwendung einer Gußform nach Anspruch 26, wobei als Nichteisenmetallschmelze eine Nickellegierung, eine Titanlegierung oder ein eine intermetallische Verbindung bildendes Material, insbesondere eine TiAl- oder eine NiAl-Legierung, verwendet wird.
